# EUROPÄISCHE PATENTANMELDUNG

(11) **EP 2 199 728 A1**
(43) Veröffentlichungstag der Anmeldung: **23.06.2010**
(21) Anmeldenummer: 08022131.0
(22) Anmeldetag: 19.12.2008
(51) Int. Cl.: F41H 5/04

(54) **Ballistisches Mehrschichtmaterial**

(71) Anmelder: TAG Composites & Carpets GmbH, 47805 Krefeld (DE)
(72) Erfinder: Wouters, Heinz, 41069 Mönchengladbach (DE)
(74) Vertreter: DR. STARK & PARTNER

(57) **Zusammenfassung**

Die Erfindung betrifft ein ballistisches Mehrschichtmaterial sowie ballistische Schutzkleidung und ein ballistisches Schutzmaterial.

Um ein Mehrschichtmaterial anzugeben, das gute Schutzwerte bei einem verringerten Gewicht ermöglicht, soll zumindest eine textile Grundschicht sowie wenigstens auf einer Seite eine mittels eines Klebers auflaminierte Folie vorgesehen sein.

Ferner soll die ballistische Schutzkleidung bzw. das ballistisches Schutzmaterial ein solches ballistisches Mehrschichtmaterial umfassen.

## Beschreibung

Die Erfindung betrifft ein ballistisches Mehrschichtmaterial.

Aus der Praxis sind derartige Materialien bekannt, die als ballistischer Schutz, insbesondere in Form von Bekleidung, z.B. als Schutzweste, verwendet bzw. konfektioniert werden.

Nachteilig hierbei ist, dass übliche Mehrschichtmaterialien relativ schwer und dick sind und somit die Mobilität und Beweglichkeit der entsprechenden Person verringern.

Aufgabe der Erfindung ist es, die vorgenannten Nachteile zu vermeiden und ein Mehrschichtmaterial anzugeben, das gute Schutzwerte bei einem verringerten Gewicht ermöglicht.

Diese Aufgabe wird dadurch gelöst, dass das Mehrschichtmaterial zumindest eine textile Grundschicht sowie wenigstens auf einer Seite eine mittels eines Klebers auflaminierte Folie umfasst. Hierdurch ist ein verbesserter Zusammenhalt des Mehrschichtmaterials gegeben, und es wird ein höherer Widerstandswert erreicht, insbesondere bei beidseitig auflaminierten Folien. Damit kann bei gleichem Schutz wie bei vorbekannten Materialien eine Lagenreduzierung erreicht werden, was ein verringertes Gewicht des Materials und eine bessere Mobilität und Beweglichkeit der zu schützenden Person ermöglicht. In etwa können somit bei einer entsprechenden Schutzbekleidung, die bisher beispielsweise 24 bis 28 Lagen aufgewiesen haben, bis zu ca. 25% der Lagen bei gleich bleibender Schutzwirkung eingespart werden, und durch die verbesserten Materialeigenschaften können die Traumawerte um bis zu ca. 20 bis 25% reduziert werden . Darüber hinaus können durch die geringere Anzahl an erforderlichen Lagen Kostenersparnisse von ca. 10 bis 15% sowie Gewichtsersparnisse sowie eine bessere Beweglichkeit für den Träger der Schutzbekleidung erreicht werden.

Vorzugsweise kann zumindest eine textile Grundschicht als ein Gewebe, ein Gewirke, ein Gestricke oder ein Filz bzw. Vlies ausgebildet sein, so dass entsprechend der jeweiligen Anforderung, die durch die zu erwartenden Projektile und dergleichen vorgegeben sind, eine angepasste textile Struktur realisierbar ist. Dabei können auch unterschiedliche Schichten mit jeweils verschiedener textiler Struktur zu einem so genannten ballistischen Paket zusammengefasst werden.

Erfindungsgemäß kann die textile Grundschicht ein Material aus der Gruppe der Aramide, wie z. B., und/oder aus Polyethylen umfassen. Entsprechende Para-Aramide sind beispielsweise unter den Handelsnamen Kevlar und Twaron bekannt, ein Grundmaterial aus Polyethylen wird unter der Bezeichnung Dyneema vermarktet.

Vorteilhafterweise kann die Folie zumindest eine Lage aus Polyurethan und/oder Polyethylen und/oder Polyamid oder aus einer Materialkombination mit wenigstens einem dieser Materialien umfassen.

Weiterhin kann die Folie eine Quer- und/oder Längsdehnungsfähigkeit von 500% aufweisen, so dass durch die Zusammenwirkung der unterschiedlichen Materialeigenschaften von textiler Grundschicht und elastischer Folie ein verbesserte Belastbarkeit des Mehrschichtmaterials resultiert.

Erfindungsgemäß kann der Kleber als ein thermoplastischer Kleber und/oder als ein vernetzender Kleber ausgebildet sein, wobei der Kleber auf der Basis von Polyurethan und/oder Polyethylen und/oder Polyamid und/oder Polyester gebildet sein kann.

Bei einem bevorzugten Ausführungsbeispiel der Erfindung können mehrere aus Grundschicht und auf einer Seite auflaminierter Folie bzw. beidseitig auflaminierten Folien bestehende Lagen zu einem ballistischen Paket zusammengefasst sein, wobei die einzelnen Lagen entweder zumindest teilweise oder aber vollständig einheitlich ausgebildet sein können, die Lagen können aber auch hinsichtlich zumindest eines oder mehrerer, insbesondere aber auch in Bezug auf alle Merkmale unterschiedlich ausgebildet sein. Die Verbindung der Lagen kann vor allem im Randbereich, insbesondere aber auch punktuell in der Fläche, insbesondere mit einem großzügigen Punktraster, vorgesehen sein, wobei das Raster von einer Lage zur nächsten einheitlich oder aber abweichend ausgebildet sein kann.

Vorzugsweise kann der Kleber jeweils punktuell vorgesehen sein und die Klebepunkte übereinander liegender Schichten können zumindest im Wesentlichen jeweils voneinander abweichend verteilt sein, so dass eine relative Beweglichkeit der einzelnen Schichten zueinander erhalten bleibt.

Insoweit kann der Kleber jeweils rasterförmig vorgesehen sein und die Raster übereinander liegender Schichten können zumindest im Wesentlichen übereinstimmen, jedoch gegeneinander versetzt vorgesehen sein.

Die Erfindung betrifft auch eine ballistische Schutzkleidung, die zur Erzielung der eingangs genannten Vorteile ein ballistisches Mehrschichtmaterial der vorerwähnter Art umfassen kann und insbesondere zu einem zumindest wesentlichen Anteil aus diesem ballistischen Mehrschichtmaterial gefertigt sein kann.

Dabei kann vorteilhafterweise zumindest eine laminierte Schicht des ballistischen Mehrschichtmaterials mit der Folie außenseitig und der Grundschicht innenseitig vorgesehen sein.

Die Erfindung betrifft weiterhin ein ballistisches Schutzmaterial, insbesondere zur Panzerung, das zur Erzielung der eingangs genannten Vorteile ein ballistisches Mehrschichtmaterial der vorerwähnter Art umfassen kann, insbesondere zu einem zumin¬dest wesentlichen Anteil aus diesem ballistischen Mehr¬schichtmaterial gefertigt und vorteilhafterweise als Decke, Vorhang oder Plane konfektioniert sein kann.

Dabei kann das ballistische Mehr¬schichtmaterial eine gewisse Steifigkeit aufweisen, insbesondere als heißverpresster, vorzugsweise bei mind. 200°C und wenigstens 15 bar, vorteilhafterweise bei 250° - 300°C und 100 - 200 bar heißverpresster, starrer Verbund ausgebildet sein.

## Patentansprüche

1. Ballistisches Mehrschichtmaterial, **dadurch gekennzeichnet, dass** das Mehrschichtmaterial zumindest eine textile Grundschicht sowie wenigstens auf einer Seite eine mittels eines Klebers auflaminierte Folie umfasst, wobei der Kleber insbesondere nur in Teilbereichen, insbesondere punkt- bzw. linienrasterförmig, vorgesehen ist.

2. Ballistisches Mehrschichtmaterial nach dem vorhergehenden Anspruch, **dadurch gekennzeichnet, dass** zumindest eine textile Grundschicht als ein Gewebe, ein Gewirke, ein Gestricke oder ein Filz bzw. Vlies ausgebildet ist.

3. Ballistisches Mehrschichtmaterial nach dem vorhergehenden Anspruch, **dadurch gekennzeichnet, dass** die textile Grundschicht ein Material aus der Gruppe der Aramide, wie z. B. Para-Aramide, und/oder aus Polyethylen umfasst.

4. Ballistisches Mehrschichtmaterial nach einem der vorhergehenden Ansprüche, **dadurch gekennzeichnet, dass** die Folie zumindest eine Lage aus Polyurethan und/oder Polyethylen und/oder Polyamid oder aus einer Materialkombination mit wenigstens einem dieser Materialien umfasst.

5. Ballistisches Mehrschichtmaterial nach einem der vorhergehenden Ansprüche, **dadurch gekennzeichnet, dass** die Folie eine Quer- und/oder Längsdehnungsfähigkeit von 500% aufweist.

6. Ballistisches Mehrschichtmaterial nach einem der vorhergehenden Ansprüche, **dadurch gekennzeichnet, dass** der Kleber als ein thermoplastischer Kleber und/oder als ein vernetzender Kleber ausgebildet ist.

7. Ballistisches Mehrschichtmaterial nach einem der vorhergehenden Ansprüche, **dadurch gekennzeichnet, dass** der Kleber auf der Basis von Polyurethan und/oder Polyethylen und/oder Polyamid und/oder Polyester gebildet ist.

8. Ballistisches Mehrschichtmaterial nach einem der vorhergehenden Ansprüche, **dadurch gekennzeichnet, dass** mehrere aus Grundschicht und auflaminierter Folie bestehende Lagen zu einem ballistischen Paket zusammengefasst sind.

9. Ballistisches Mehrschichtmaterial nach dem vorhergehenden Anspruch, **dadurch gekennzeichnet, dass** der Kleber jeweils punktuell vorgesehen ist und die Klebepunkte übereinander liegender Schichten zumindest im Wesentlichen jeweils voneinander abweichend verteilt sind.

10. Ballistisches Mehrschichtmaterial nach dem vorhergehenden Anspruch, **dadurch gekennzeichnet, dass** der Kleber jeweils rasterförmig vorgesehen ist und die Raster übereinander liegender Schichten zumindest im Wesentlichen übereinstimmen, jedoch gegeneinander versetzt vorgesehen sind.

11. Ballistische Schutzkleidung, insbesondere Schutzweste, **dadurch gekennzeichnet, dass** die Schutzkleidung ein ballistisches Mehrschichtmaterial nach einem der vorhergehenden Ansprüche umfasst, insbesondere zu einem zumindest wesentlichen Anteil aus diesem ballistischen Mehrschichtmaterial gefertigt ist, wobei das ballistische Mehrschichtmaterial eine gewisse Flexibilität aufweist.

12. Ballistische Schutzkleidung nach dem vorhergehenden Anspruch, **dadurch gekennzeichnet, dass** zumindest eine laminierte Schicht des ballistischen Mehrschichtmaterials mit der Folie außenseitig und der Grundschicht innenseitig vorgesehen ist.

13. Ballistisches Schutzmaterial, insbesondere zur Panzerung, **dadurch gekennzeichnet, dass** das ballistische Schutzmaterial ein ballistisches Mehrschichtmaterial nach einem der Ansprüche 1 bis 10, umfasst, insbesondere zu einem zumindest wesentlichen Anteil aus diesem ballistischen Mehrschichtmaterial gefertigt ist und insbesondere als Decke, Vorhang oder Plane konfektioniert ist.

14. Ballistisches Schutzmaterial, insbesondere zur Panzerung, **dadurch gekennzeichnet, dass** das ballistische Mehrschichtmaterial eine gewisse Steifigkeit aufweist, insbesondere als heißverpresster starrer Verbund ausgebildet ist.
